# EUROPÄISCHE PATENTANMELDUNG

(11) **EP 4 685 245 A1**
(43) Veröffentlichungstag der Anmeldung: **28.01.2026**
(21) Anmeldenummer: 24191123.9
(22) Anmeldetag: 26.07.2024
(51) Int. Cl.: C21B 13/00, C21B 13/14

(54) **VERFAHREN ZUM BETREIBEN EINES DIREKTREDUKTIONSREAKTORS IN EINEM INTEGRIERTEN HÜTTENWERK**

(71) Anmelder: ThyssenKrupp Steel Europe AG, 47166 Duisburg (DE)
(72) Erfinder: Jäger, Nils, 47166 Duisburg (DE); Suer, Julian, 47166 Duisburg (DE); Kohnen, Boris, 47166 Duisburg (DE)
(74) Vertreter: ThyssenKrupp Steel Europe AG

(57) **Zusammenfassung**

Die Erfindung betrifft ein Verfahren zum Betreiben eines Direktreduktionreaktors (2) in einem integrierten Hüttenwerk (1), umfassend mindestens einen Direktreduktionsreaktor (2) zum Direktreduzieren von oxidischen Eisenträgern (io) zu direktreduzierten Eisenträgern (ri) und Erzeugung eines Reaktorgases (TG), mindestens einen Elektroofen (3) zum Einschmelzen des Eisenschwamms zu Roheisen und Erzeugung eines Elektroofengases (EG) und mindestens einen Konverter (4) zum Raffinieren von Roheisen zu Rohstahl oder Stahl und Erzeugung eines Konvertergases (KG), wobei mindestens ein Teil des aus dem Direktreduktionsreaktor (1) abgeführten Reaktorgases (TG) im Kreislauf (I) geführt wird, in mindestens einem Reduktionsgaserwärmer (5) oder in mindestens einem Reformer erwärmt und in den Direktreduktionsreaktor (2) als Reduktionsgas (RG) wieder zugeführt wird, wobei das aus dem Elektroofen (3) abgeführte Elektroofengas (EG) oder einer Mischung des aus dem Konverter (4) abgeführten Konvertergas (KG) und des aus dem Elektroofen (3) abgeführten Elektroofengas (EG) zumindest zu einem Teil dem Reduktionsgas (RG) vor dem Einleiten in den mindestens einen Reduktionsgaserwärmer (5) oder in den mindestens einen Reformer beigemengt wird.

## Beschreibung

Die Erfindung betrifft ein Verfahren zum Betreiben eines Direktreduktionsreaktors in einem integrierten Hüttenwerk, umfassend mindestens einen Direktreduktionsreaktor zum Direktreduzieren von Eisenerz zu Eisenschwamm und Erzeugung eines Reaktorgases, mindestens einen Elektroofen zum Einschmelzen des Eisenschwamms zu Roheisen und Erzeugung eines Elektroofengases und mindestens einen Konverter zum Raffinieren von Roheisen zu Rohstahl oder Stahl und Erzeugung eines Konvertergases, wobei mindestens ein Teil des aus dem Direktreduktionsreaktor abgeführten Reaktorgases im Kreislauf geführt wird, in mindestens einem Reduktionsgaserwärmer oder in mindestens einem Reformer erwärmt und in den Direktreduktionsreaktor als Reduktionsgas wieder zugeführt wird.

Ein vergleichbares Verfahren zum Betreiben eines Direktreduktionsreaktors in einem integrierten Hüttenwerk ist beispielhaft in der EP 1 641 945 B1 offenbart. Es wird vorgeschlagen, Konvertergas mit Koksofengas aufgrund hoher H₂- und CO-Gehalte einem recyclierenden Gas beizumengen, welche als Mischung zunächst auf eine Temperatur erwärmt werden muss, um anschließend in einen Direktreduktionsreaktor zum Reduzieren von Eisenerz rückgeführt werden zu können. Der im Direktreduktionsreaktor erzeugte direktreduzierte Eisenträger wird vollständig im Hochofen eingesetzt.

Einen analogen Ansatz offenbart auch die EP 0 258 208 B1, wobei der direktreduzierte Eisenträger einem Konverter zugeführt wird und ein Überschuss davon einem Elektrolichtbogenofen zugeführt werden kann.

Aufgabe der vorliegenden Erfindung ist es, ein gattungsgemäßes Verfahren derart weiterzuentwickeln, dass die in einem bestehenden integrierten Hüttenwerk vorhandenen energetisch und stofflich wertvollen Prozessgase wirtschaftlich optimiert genutzt werden können.

Diese Aufgabe wird gelöst durch ein Verfahren mit den Merkmalen des Anspruchs 1. Weitere vorteilhafte Ausführungen sind in den Unteransprüchen ausgeführt.

In mindestens einem Direktreduktionsreaktor werden aus oxidischen Eisenträgern, wie zum Beispiel Eisenerz, mittels eines Reduktionsgases, welches Wasserstoff oder Anteile an Kohlenstoffmonoxid und Wasserstoff und/oder Methan, und optional aliphatische Verbindungen wie zum Beispiel Methanol/Ethanol enthalten kann, direktreduzierte Eisenträger und ein Reaktorgas erzeugt. Das Reaktorgas kann unreagierte Bestandteile aus Kohlenstoffmonoxid und/oder Wasserstoff und/oder Methan enthalten, wobei zusätzlich Anteile an Kohlenstoffdioxid und/ oder Wasserdampf enthalten sein können.

Die direktreduzierten Eisenträger werden in mindestens einem Einschmelzer zu Roheisen erschmolzen und nebenbei wird ein Elektroofengas erzeugt, welches reaktive Bestandteile an Wasserstoff und Kohlenstoffmonoxid enthalten kann.

Das Roheisen wird in mindestens einem Konverter, insbesondere Sauerstoffkonverter, durch Raffinieren weiterveredelt, somit durch Entziehen von insbesondere Kohlenstoff, Schwefel und/oder Phosphor in Rohstahl oder Stahl überführt. Dabei entsteht ein Konvertergas, welches Anteile an im Wesentlichen Kohlenstoffmonoxid enthalten kann.

Die einzelnen genannten Aggregate und entsprechenden Verfahren sind Stand der Technik und in der Praxis etablierte Prozesse. Somit kennt der Fachmann die Betriebsweise der einzelnen Aggregate.

Erfindungsgemäß wird das aus dem Elektroofen abgeführte Elektroofengas oder eine Mischung des aus dem Konverter abgeführten Konvertergas und des aus dem Elektroofen abgeführten Elektroofengas zumindest zu einem Teil dem Reduktionsgas vor dem Einleiten in den mindestens einen Reduktionsgaserwärmer oder vor dem Einleiten in den mindestens einen Reformer beigemengt.

Die Mischung aus abgeführtem Konvertergas und aus abgeführtem Elektroofengas oder das abgeführte Konvertergas enthält im Wesentlichen Bestandteile an Kohlenstoffmonoxid, welche sich hervorragend für die Direktreduktion eignen. Der Anteil an Kohlenstoffmonoxid dominiert, das heißt, dass mindestens 25 Vol.-%, insbesondere mindestens 30 Vol.-%, vorzugsweise mindestens 35 Vol.-%, bevorzugt mindestens 40 Vol.-%, besonders bevorzugt mindestens 45 Vol.-%, weiter bevorzugt mindestens 55 Vol.-% Kohlenstoffmonoxid im Elektroofengas oder in der Mischung aus Elektroofengas und Konvertergas enthalten ist. Das Zuführen von Frischgas, somit externes Zuführen von Methan (Erdgas) und/oder Wasserstoff, kann mithin reduziert oder insbesondere auch vollständig vermieden werden kann, um den bestehenden Kreislauf aufrecht zu halten. Das Elektroofengas kann mithin mindestens 20 Vol.-%, insbesondere mindestens 25 Vol.-%, vorzugsweise mindestens 30 Vol.-%, bevorzugt mindestens 35 Vol.-% Wasserstoff enthalten. Der Wasserstoffanteil kann beispielsweise durch das Einbringen von Dampf weiter eingestellt werden.

Der Elektroofen ist ein elektrischer Einschmelzer und kann bevorzugt ein Ofen der Gattung OSBF (Open Slag Bath Furnace) sein. Hierzu zählen Elektroreduktionsöfen, vor allem SAF (Submerged Electric Arc Furnace), welche Schmelzöfen mit Lichtbogen-Widerstandserwärmung sind, die Lichtbögen zwischen der Elektrode und dem Einsatzstoff und/oder der Flüssigphase bilden oder welche den Einsatzstoff und/oder die Flüssigphase mittels Joule-Effekt erwärmen. Beim SAF sind die Elektroden in den Einsatzstoff und/oder die Flüssigphase, insbesondere in die Flüssigschlacke eingetaucht. Je nach Funktionsprinzip/Betriebsweise können die Elektroreduktionsöfen als Wechselstrom-Lichtbogen-Reduktionsöfen (SAFac) oder Gleichstrom-Lichtbogen-Reduktionsöfen (SAFdc) ausgeführt sein. Alternativ können auch Schmelzöfen mit direkter Lichtbogeneinwirkung, welche vom oben beschriebenen Funktionsprinzip/Betriebsweise abweichen, sogenannte EAF (Electric Arc Furnace) zum Einsatz kommen, welche Lichtbögen zwischen der Elektrode und der Flüssigphase bilden. Dies umfasst den Wechselstrom-Lichtbogen-Schmelzofen (EAFac), den Gleichstrom-Lichtbogen-Schmelzofen (EAFdc) und den Pfannenofen LF (Ladle Furnace).

Der Direktreduktionsreaktor kann in zwei bzw. drei Bereiche unterteilt werden, einem Vorreduktionsbereich, einem Fertigreduktionsbereich und optional einem sogenannten Aufkohlungsbereich bzw. Kühlbereich, wobei die oxidischen Eisenträger diese Bereiche in der vorgenannten Reihenfolge durchwandern und das Reduktionsgas, welches in den Fertigreduktionsbereich eingebracht wird, in entgegengesetzter Richtung strömt. Ist der Direktreduktionsreaktor bevorzugt ein Schachtofen, so befindet sich der Vorreduktionsbereich im oberen Abschnitt des Schachtofens, in welchen die oxidischen Eisenträger eingebracht und vorreduziert werden, in den Fertigreduktionsbereich (durch Schwerkraft) gelangen, welcher sich im mittleren Abschnitt des Schachtofens befindet und in welchem die Eisenträger im Wesentlichen fertigreduziert werden, und (durch Schwerkraft) weiter wandern in den Aufkohlungsbereich bzw. Kühlbereich im unteren Abschnitt des Schachtofens, in welchem in der Regel zusätzlich ein kohlenstoffhaltiges Gas eingebracht wird, um den direktreduzierten Eisenträger aufzukohlen. Das Aufkohlen und Kühlen kann bevorzugt auch zusammen erfolgen, so dass ein zusätzlicher Kühlkreislauf angeordnet sein kann, wobei das Kühlgas kohlenstoffhaltig ausgeführt sein kann. Beim konventionellen Aufkohlen durch zusätzliches Gas wird im unteren Abschnitt in der Regel ein Gasaustausch zwischen Aufkohlungsbereich bzw. Kühlbereich und Fertigreduktionsbereich im Wesentlichen vermieden.

Gemäß einer Ausgestaltung wird das aus dem Elektroofen abgeführte Elektroofengas oder die Mischung aus dem Elektroofen abgeführten Elektroofengas und aus dem Konverter abgeführten Konvertergas entfeuchtet. Das abgeführte Elektroofengas oder die Mischung aus dem abgeführten Elektroofengas und Konvertergas wird durch eine Einheit durchgeleitet, beispielsweise durch einen Kondensator, und entsprechend abgekühlt, so dass der im Elektroofengas oder in der Mischung aus Elektroofengas und Konvertergas befindliche Wasserdampf kondensiert und somit vom Elektroofengas oder der Mischung aus Elektroofengas und Konvertergas abgetrennt wird. Durch das Kondensieren und Ableiten des Kondensats wird das Elektroofengas oder die Mischung aus Elektroofengas und Konvertergas "entfeuchtet". Dadurch kann die Qualität des Elektroofengases oder der Mischung aus Elektroofengas und Konvertergas erhöht werden.

Eine weitere Ausgestaltung kann vorsehen, dass der im entfeuchteten Elektroofengas oder der in der entfeuchteten Mischung aus Elektroofengas und Konvertergas enthaltene CO₂-Anteil abgetrennt wird, welches anschließend als im Wesentlichen kohlenstoffdioxidfreies Elektroofengas oder als im Wesentlichen kohlenstoffdioxidfreie Mischung aus Elektroofengas und Konvertergas dem Reduktionsgas (entfeuchtet und optional von Kohlenstoffdioxid befreit) beigemengt wird. Das entfeuchtete Elektroofengas oder die entfeuchtete Mischung aus Elektroofengas und Konvertergas wird durch eine Einheit durchgeleitet, in welcher Verbindungen oder Mischungen aus Kohlenstoff und Sauerstoff, wie zum Beispiel Kohlenstoffdioxid (CO₂), abgeschieden wird, beispielsweise durch eine CO₂-Abtrennung in Form einer Aminwäsche, Carbonatwäsche, Membranabtrennungstechnologie, wie zum Beispiel selektive Membranen, oder einer PSA (Pressure Swing Absorption).

Das aus dem Direktreduktionsreaktor abgeführte Reaktorgas enthält, je nach Zusammensetzung des eingesetzten Reduktionsgases und der Beimengung des Elektroofengases oder der Mischung aus Elektroofengas und Konvertergas, noch nicht abreagierte Anteile, insbesondere Verbindungen oder Mischungen aus Kohlenstoff und Sauerstoff (CO, CO₂), Methan (CH₄), Wasserstoff (H₂) und/oder Wasserdampf (H₂O) sowie prozessbedingte unvermeidbare Verunreinigungen.

Gemäß einer Ausgestaltung wird das aus dem Direktreduktionsreaktor abgeführte Reaktorgas entfeuchtet. Das abgeführte Reaktorgas wird durch eine Einheit durchgeleitet, beispielsweise durch einen Kondensator, und entsprechend abgekühlt, so dass der im Reaktorgas befindliche Wasserdampf kondensiert und somit vom Reaktorgas abgetrennt wird. Durch das Kondensieren und Ableiten des Kondensats wird das Reaktorgas "entfeuchtet". Dadurch kann die Qualität des Reaktorgases erhöht werden.

Eine weitere Ausgestaltung sieht vor, dass der im entfeuchteten Reaktorgas enthaltene CO₂-Anteil abgetrennt wird, welches anschließend als im Wesentlichen kohlenstoffdioxidfreies Reaktorgas wieder als Reduktionsgas bzw. als dominanter Teil oder Hauptanteil des Reduktionsgases in den Direktreduktionsreaktor rückgeführt bzw. einbracht wird. Das entfeuchtete Reaktorgas wird durch eine Einheit durchgeleitet, in welcher Verbindungen oder Mischungen aus Kohlenstoff und Sauerstoff, wie zum Beispiel Kohlenstoffdioxid (CO₂), abgeschieden wird, beispielsweise durch eine CO₂-Abtrennung in Form einer Aminwäsche, Carbonatwäsche, Membranabtrennungstechnologie, wie zum Beispiel selektive Membranen, oder einer PSA (Pressure Swing Absorption).

Um die Klimabilanz weiter zu verbessern, kann das aus dem entfeuchteten Reaktorgas oder das aus dem entfeuchteten Elektroofengas oder das aus der Mischung aus Elektroofengas und Konvertergas abgeschiedene Kohlenstoffdioxid beispielsweise in einer geeigneten Umgebung gespeichert werden, mittels CCS (Carbon Capture and Storage) oder stofflich im Rahmen eines CCU (Carbon Capture and Utilization)-Verfahrens genutzt werden. Des Weiteren kann das Kohlenstoffdioxid (CO₂) auch als mögliches Aufkohlungsgas oder Teil eines möglichen Aufkohlungsgases im Aufkohlungsbereich bzw. Kühlbereich des Direktreduktionsreaktors stofflich genutzt werden. Bei Verwendung einer Direktreduktionsanlage nach dem sogenannten und bekannten Midrex-Verfahren, welche mindestens einen Reformer anstelle eines Reduktionsgaserwärmers umfasst, in welchem konventionell Erdgas bzw. Methan als Frischgas zu einem Reduktionsgas umfassend Kohlenstoffmonoxid und Wasserstoff umgewandelt wird, könnte das Reaktorgas ohne Kohlenstoffdioxidabtrennung in den mindestens einen Reformer eingebracht werden und das enthaltene Kohlenstoffdioxid mit Zugabe von Erdgas bzw. Methan im Reformer zu Kohlenstoffmonoxid und Wasserstoff reformiert werden, um es dem Direktreduktionsreaktor als Reduktionsgas wieder zuzufügen. Da im Reformer das Reaktorgas zudem aufgeheizt wird, kann es auch zielführend sein, das CO und/oder H₂ enthaltende Konvertergas und/oder Elektroofengas in den Reformer einzubringen.

Alternativ kann das Elektroofengas und/oder Konvertergas direkt in den Reformer hinzugegeben werden, beispielsweise ohne CO₂- und/oder H₂O-Abtrennung.

Das in den Direktreduktionsreaktor eingeleitete Reduktionsgas zum Direktreduzieren der oxidischen Eisenträger zu direktreduzierten Eisenträgern wird vor dem Einspeisen in den insbesondere Fertigreduktionsbereich des Direktreduktionsreaktors auf eine Temperatur zwischen 700 und 1100 °C in mindestens einem Reduktionsgaserwärmer oder in mindestens einem Reformer erwärmt. Hierfür kann als Brenngas oder als Zusatzgas zu einem Brenngas, somit zumindest zu einem Teil des Brenngases, zum Befeuern des Reduktionsgaserwärmers oder des Reformers ein Teil des entfeuchteten Reaktorgases verwendet werden. Beispielsweise kann bis zu 20 %, insbesondere bis zu 16 %, vorzugsweise bis zu 13 %, bevorzugt bis zu 10 % des entfeuchteten Reaktorgases zumindest zu einem Teil als Brenngas verwendet werden. Dadurch können beispielsweise die prozessbedingten Verunreinigungen im quasi geschlossenen System minimal gehalten werden und durch eine Teilabzweigung als Brenngas somit einer unerwünschten Erhöhung im System entgegengewirkt werden.

Das integrierte Hüttenwerk kann des Weiteren eine Kokerei umfassen, in welcher Koks für einen Hochofenprozess erzeugt werden kann. Das integrierte Hüttenwerk kann des Weiteren auch mindestens einen Hochofen umfassen, in welchem oxidische Eisenträger mit Koks und weiteren Zuschlagstoffen zu Roheisen und Schlacke erschmolzen werden. Das im Hochofen erzeugte Roheisen kann im Konverter, neben dem oder auch zusammen mit dem aus dem Elektroofen stammenden Roheisen, zu Rohstahl oder Stahl weiterveredelt werden.

Um einen Kreislaufbetrieb im Wesentlichen sicherstellen zu können, muss der Teil aus dem Reaktorgas, welcher durch das Entfeuchten, durch optionale Kohlenstoffdioxidabscheidung und durch optionale Teilabzweigung zumindest zu einem Teil an Brenngas abgeführt wird, somit der ausgeschleuste Massenstrom durch mindestens das Elektroofengas oder der Mischung aus Elektroofengas und Konvertergas, und falls dieses nicht ausreichend bereitgestellt werden kann, durch zusätzliches Frischgas ersetzt werden.

Bei dem Frischgas kann es sich um Methan, beispielsweise um Erdgas oder Bio-Methan etc., oder um Wasserstoff oder Mischungen daraus handeln.

Gemäß einer Ausgestaltung kann Frischgas variabel je nach Verfügbarkeit des Elektroofengases oder der Mischung aus Elektroofengas und Konvertergas zugeführt werden. Da zumindest der Konverter nicht kontinuierlich betrieben wird, steht somit auch nur temporär Konvertergas zur Verfügung. Auch ein Elektroofen wird in der Regel kein Elektroofengas 24/7 bereitstellen können, so dass je nach Auslegung und Betriebsweise einer Direktreduktionsanlage Frischgas zugeführt werden kann, falls beispielsweise Überschüsse an Elektroofengas oder der Mischung aus Elektroofengas und Konvertergas nicht (zwischen)gespeichert werden (können), um einen im Wesentlichen kontinuierlichen Betrieb des Direktreduktionsreaktors sicherstellen zu können. Es kann aber auch die Betriebsweise an die Verfügbarkeit des Elektroofengases oder der Mischung aus Elektroofengas und Konvertergas angepasst werden, so dass so wenig wie möglich Frischgas zugeführt werden braucht.

Näher erläutert wird die Erfindung anhand der folgenden Ausführungsbeispiele in Verbindung mit der Figur 1. Dabei zeigt die Figur 1 ein Beispiel eines erfindungsgemäßen Verfahrens an einer schematischen Darstellung eines integrierten Hüttenwerks zum Betreiben eines Direktreduktionsreaktors.

Das integrierte Hüttenwerk (1) umfasst mindestens einen Direktreduktionsreaktor (2) zum Direktreduzieren von oxidischen Eisenträgern (io) zu direktreduzierten Eisenträgern (ri), mindestens einen Elektroofen (3) zum Einschmelzen der direktreduzierten Eisenträger (ri) zu Roheisen und mindestens einen Konverter (4) zum Raffinieren von Roheisen zu Rohstahl oder Stahl. Nicht dargestellt kann das integrierte Hüttenwerk (1) mindestens eine Kokerei zum Verkoken von Kohle zu Koks und mindestens einen Hochofen zum Erschmelzen von oxidischen Eisenträgern mit Koks und weiteren Zuschlagstoffen zu Roheisen umfassen. Das im nicht dargestellten Hochofen erzeugte Roheisen (HM) kann neben dem oder zusammen mit dem im Elektroofen (3) erzeugten Roheisen im Konverter (4) zu Stahl weiterveredelt werden. Durch die Betriebsweise entsteht im Konverter (4) ein Konvertergas (KG), welches bevorzugt kohlenstoffmonooxidhaltig ist.

Oxidische Eisenträger (io) werden in einen Direktreduktionsreaktor (2), welcher beispielsweise als Schachtofen ausgebildet sein kann und somit am oberen Ende entsprechend bestückt wird, eingebracht. Am unteren Ende des Direktreduktionsreaktors (2) werden die direktreduzierten Eisenträger (ri) entnommen und einem Elektroofen (3) zum Einschmelzen der direktreduzierten Eisenträger (ri) insbesondere mit Zugabe von weiteren Zusätzen wie zum Beispiel Stahlschrott und/oder Kohlenstoffträgern zugeführt. Durch die Betriebsweise entsteht im Elektroofen (3) ein Elektroofengas (EG), welches bevorzugt kohlenstoffmonoxidhaltig ist. Ein bevorzugt kohlenstoffmonoxidhaltiges Elektroofengas (EG) kann beispielsweise dann erzeugt bzw. erzielt werden, wenn der Elektroofen (3) reduzierend betrieben wird, d.h. mit einer reduzierenden Atmosphäre. Die Art und Weise zum Betreiben eines Elektroofens (3) mit einer insbesondere reduzierenden Atmosphäre ist dem Fachmann bekannt. Der im Konverter (4) raffinierte Stahl kann im integrierten Hüttenwerk (1) auf schnellstem Weg einer Sekundärmetallurgie zugeführt werden, um den gewünschten Stahl aufzubereiten und anschließend zu Halbzeugen, wie zum Beispiel zu Flach- oder Langprodukten, zu vergießen.

Neben oxidischen Eisenträgern (io) muss der Direktreduktionsreaktor (2) auch mit einem Reduktionsgas (RG) zum Austreiben des Sauerstoffs aus den oxidischen Eisenträgern (io) beschickt werden, welches aus kohlenstoffhaltigen Verbindungen und/oder kohlenwasserstoffhaltigen und/oder Wasserstoff oder Mischungen daraus bestehen kann und im Gegenstromprinzip den Direktreduktionsreaktor (2), insbesondere in einem Schachtofen von unten nach oben, durchströmt. Das Reduktionsgas (RG) wird vor dem Beschicken in mindestens einem Reduktionsgaserwärmer (5) oder in dem mindestens einen Reformer auf eine erforderliche Betriebstemperatur erwärmt, beispielsweise zwischen 700 und 1100 °C.

Das abgeführte Elektroofengas (EG) oder die Mischung aus abgeführtem Elektroofengas (EG) und abgeführtem Konvertergas (KG) kann entfeuchtet werden, indem es beispielsweise durch einen Kondensator durchgeführt und entsprechend abgekühlt wird, so dass der im Elektroofengas (EG) oder in der Mischung aus Elektroofengas (EG) und Konvertergas (KG) befindliche Wasserdampf (H₂O) kondensiert und somit vom Elektroofengas (EG) oder von der Mischung abgetrennt werden kann.

Das entfeuchtete Elektroofengas (EG) oder die entfeuchtete Mischung aus Elektroofengas (EG) und Konvertergas (KG) kann von Kohlenstoffdioxid befreit werden.

Das abgeführte Reaktorgas (TG) wird entfeuchtet, indem es beispielsweise durch einen Kondensator durchgeführt und entsprechend abgekühlt wird, so dass der im Reaktorgas (TG) befindliche Wasserdampf (H₂O) kondensiert und somit vom Reaktorgas (TG) abgetrennt werden kann.

Ein Teil des entfeuchteten Reaktorgases (TG) kann zumindest zu einem Teil als Brenngases (BG) zum Befeuern mindestens eines Reduktionsgaserwärmers (5) oder mindestens eines Reformers verwendet werden. Das aus dem entfeuchteten Reaktorgas (TG) abgezweigte Brenngas (BG) kann bei Bedarf durch ein weiteres Brenngas ergänzt werden. Luft und/oder Sauerstoff (O₂) dient als Oxidationsmittel für den Verbrennungsprozess im Reduktionsgaserwärmer (5) oder im Reformer. Ist ein zusätzlicher Wärmebedarf um das Erzielen der Betriebstemperatur des Reduktionsgases (RG) erforderlich, kann bei Bedarf auch elektrisch zugeheizt werden, hier nicht dargestellt.

Das im Kreislauf (I) geführte Reaktorgas (TG) kann nach dem Entfeuchten zusätzlich von Kohlenstoffdioxid (CO₂) befreit werden, indem das entfeuchtete Reaktorgas (TG) durch eine geeignete CO₂-Abtrennung durchgeführt wird.

Unverbrauchtes Reduktionsgas wird zusammen mit etwaigen gasförmigen Reaktionsprodukten als Reaktorgas (TG) aus dem Direktreduktionsreaktor (2) abgeführt. Das abgeführte Reaktorgas (TG) kann Wasserstoff (H₂), eine Verbindung oder Mischung aus Kohlenstoff und Sauerstoff (CO, CO₂) und/oder mindestens eine wasserstoffhaltige Verbindung (H₂O) und unvermeidbare Verunreinigungen enthalten. Im Standardprozess wird das abgeführte Reaktorgas (TG) im Kreislauf (I) dem Direktreduktionsreaktor (2) wieder zugeführt, wobei Frischgas (FG) nicht nur zur Verbesserung des Reduktionspotentials sondern auch zum Ausgleich des durch Entfeuchten, durch optionale Teilabzweigung zumindest zu einem Teil an Brenngas (BG) und durch optionale Kohlenstoffdioxidabscheidung abgeführte Menge zusätzlich beigemengt werden kann, oder Frischgas (FG) zum Reformieren des Reaktorgases (TG), welches in den Reformer rezykliert wird, um das CO₂ zu CO und H₂ umzuwandeln.

Erfindungsgemäß wird das aus dem Elektroofen (3) abgeführte Elektroofengas (EG) oder eine Mischung des aus dem Elektroofen (3) abgeführten Elektroofengas (EG) und des aus dem Konverter (4) abgeführten Konvertergas (KG) zumindest zu einem Teil, vorzugsweise vollständig, dem Reduktionsgas (RG) vor dem Einleiten in den mindestens einen Reduktionsgaserwärmer (5) oder in den mindestens einen Reformer beigemengt. Dadurch kann zumindest ein Teil des Frischgases (FG) oder das Frischgas (FG) vollständig ersetzt werden.

Die Menge des verfügbaren Elektroofengases (EG), wie auch des Konvertergases (KG) kann je nach Betriebsweise variieren. So steht beispielsweise Konvertergas (KG) nicht dauerhaft zur Verfügung. Frischgas (FG) kann somit bei Bedarf auch je nach Verfügbarkeit des Elektroofengases (EG) oder der Mischung aus Konvertergas (KG) und des Elektroofengas (EG) variabel zugeführt werden.

## Patentansprüche

1. Verfahren zum Betreiben eines Direktreduktionreaktors (2) in einem integrierten Hüttenwerk (1), umfassend mindestens einen Direktreduktionsreaktor (2) zum Direktreduzieren von oxidischen Eisenträgern (io) zu direktreduzierten Eisenträgern (ri) und Erzeugung eines Reaktorgases (TG), mindestens einen Elektroofen (3) zum Einschmelzen des Eisenschwamms zu Roheisen und Erzeugung eines Elektroofengases (EG) und mindestens einen Konverter (4) zum Raffinieren von Roheisen zu Rohstahl oder Stahl und Erzeugung eines Konvertergases (KG), wobei mindestens ein Teil des aus dem Direktreduktionsreaktor (1) abgeführten Reaktorgases (TG) im Kreislauf (I) geführt wird, in mindestens einem Reduktionsgaserwärmer (5) oder in mindestens einem Reformer erwärmt und in den Direktreduktionsreaktor (2) als Reduktionsgas (RG) wieder zugeführt wird, **dadurch gekennzeichnet, dass** das aus dem Elektroofen (3) abgeführte Elektroofengas (EG) oder eine Mischung des aus dem Konverter (4) abgeführten Konvertergas (KG) und des aus dem Elektroofen (3) abgeführten Elektroofengas (EG) zumindest zu einem Teil dem Reduktionsgas (RG) vor dem Einleiten in den mindestens einen Reduktionsgaserwärmer (5) oder in den mindestens einen Reformer beigemengt wird.

2. Verfahren nach Anspruch 1, wobei das Elektroofengas (EG) oder die Mischung aus Konvertergas (KG) und Elektroofengas (EG) entfeuchtet wird.

3. Verfahren nach einem der vorgenannten Ansprüche, wobei das Elektroofengas (EG) oder die Mischung aus Konvertergas (KG) und Elektroofengas (EG) von Kohlenstoffdioxid befreit wird.

4. Verfahren nach einem der vorgenannten Ansprüche, wobei das abgeführte Reaktorgas (TG) entfeuchtet wird.

5. Verfahren nach Anspruch 4, wobei ein Teil des entfeuchteten Reaktorgases (TG) zumindest zu einem Teil als Brenngases (BG) zum Befeuern mindestens eines Reduktionsgaserwärmers (5) oder des mindestens einen Reformers verwendet wird.

6. Verfahren nach einem der vorgenannten Ansprüche, wobei das abgeführte Reaktorgas (TG) von Kohlenstoffdioxid befreit wird.

7. Verfahren nach einem der vorgenannten Ansprüche, wobei Frischgas (FG) variabel je nach Verfügbarkeit des Elektroofengases (EG) oder der Mischung aus Konvertergas (KG) und Elektroofengas (EG) zugeführt wird.
